# EUROPÄISCHE PATENTSCHRIFT

(11) **EP 2 725 110 B1**
(45) Veröffentlichungstag und Bekanntmachung des Hinweises auf die Patenterteilung: **03.05.2017**
(21) Anmeldenummer: 12190156.5
(22) Anmeldetag: 26.10.2012
(51) Int. Cl.: C22C 19/05

(54) **Kriechbeständige, rheniumfreie Nickelbasissuperlegierung**
Creep resistant rhenium-free nickel based superalloy
Superalliage à base de nickel sans rhénium résistant au fluage

(43) Veröffentlichungstag der Anmeldung: 30.04.2014
(73) Patentinhaber: MTU Aero Engines AG, 80995 München (DE)
(72) Erfinder: Rettig, Ralf, 91058 Erlangen (DE); Singer, Robert F., 90154 Erlangen (DE); Helmer, Harald, 91058 Erlangen (DE); Neumeier, Steffen, 91052 Erlangen (DE)
(74) Vertreter: Lang, Christian

(56) Entgegenhaltungen:
- EP-A1- 2 305 847
- JP-A- 2000 144 289
- US-A- 4 582 548

## Beschreibung

### HINTERGRUND DER ERFINDUNG

### GEBIET DER ERFINDUNG

Die vorliegende Erfindung betrifft eine Nickelbasislegierung, die im Wesentlichen frei von Rhenium ist, aber gleichzeitig die Eigenschaften hinsichtlich der Kriechbeständigkeit der Nickelbasissuperlegierungen der zweiten Generation erreicht.

### STAND DER TECHNIK

In Gasturbinen, wie stationären Gasturbinen oder Flugtriebwerken, werden Nickelbasis-Superlegierungen beispielsweise als Schaufelwerkstoffe eingesetzt, da diese Werkstoffe auch bei den hohen Betriebstemperaturen noch eine ausreichende Festigkeit für die hohen mechanischen Belastungen aufweisen. Beispielsweise werden Turbinenschaufeln bei stationären Gasturbinen oder Strahltriebwerken in Flugverkehrsflugzeugen einem Abgasstrom mit Temperaturen von bis zu 1500°C ausgesetzt und unterliegen gleichzeitig sehr hohen mechanischen Belastungen durch Fliehkräfte. Unter diesen Bedingungen kommt es insbesondere darauf an, dass die Kriechbeständigkeit des eingesetzten Werkstoffs den Anforderungen genügt. Um die Kriechbeständigkeit weiter zu steigern, werden seit einigen Jahrzenten Turbinenschaufeln auch einkristallin hergestellt, um durch die Vermeidung von Korngrenzen die Kriechbeständigkeit weiter zu verbessern.

Bei den derzeit eingesetzten Nickelbasissuperlegierungen der sogenannten zweiten und dritten Generation weisen die Legierungen üblicherweise das chemische Element Rhenium auf, und zwar mit einem Anteil von drei bzw. sechs Gewichtsprozent, da Rhenium die Kriechbeständigkeit weiter verbessert.

Allerdings ist durch die geringe Verfügbarkeit von Rhenium die Beimengung von Rhenium sehr teuer. Entsprechend gibt es im Stand der Technik bereits Bestrebungen den Anteil von Rhenium zu reduzieren bzw. ganz auf das Zulegieren von Rhenium zu verzichten, wobei gleichzeitig die mechanischen Eigenschaften, insbesondere hinsichtlich der Kriechbeständigkeit, erhalten bleiben sollen. Untersuchungen hierzu gibt es von A. Heckl, S. Neumeier, M. Göken, R.F. Singer, "The effect of Re and Ru on γ/γ'microstructure, γ-solid solution strengthening and creep strength in nickel-base superalloys", in Material Science and Engineering A 528 (2011)3435-3444 und Paul J. Fink, Joshua L. Miller, Douglas G. Konitzer, "Rhenium Reduction - Alloy Design Using an Economically Strategic Element", JOM, 62(2010), 55-57. Darüber hinaus sind auch entsprechende Legierungen Gegenstand von Patentanmeldungen, wie beispielsweise in der EP 2 305 847 A1, EP 2 305 848 A1, EP 2 314 727 A1, US 2010/0135846 A1, WO 2009/032578 A1 und WO 2009/032579 A1.

Obwohl damit bereits einige Lösungsvorschläge für eine Rheniumreduzierung bzw. für rheniumfreie Nickelbasissuperlegierungen bestehen, besteht weiterhin Bedarf, rheniumreduzierte bzw. rheniumfreie Nickelbasissuperlegierungen zu entwickeln, deren mechanische Eigenschaften, insbesondere Hochtemperatureigenschaften, wie Kriechbeständigkeit, im Bereich der derzeit eingesetzten rheniumhaltigen Nickelbasissuperlegierungen liegen, bzw. den Einsatz bestimmter Elemente wie Hafnium vermeiden.

Weitere Legierungsbeispiele sind in der JP 2000 144289 A und der US 4 582 548 A gegeben.

### OFFENBARUNG DER ERFINDUNG

### AUFGABE DER ERFINDUNG

Es ist deshalb Aufgabe der vorliegenden Erfindung, eine Nickelbasissuperlegierung anzugeben, welche vergleichbare mechanische Eigenschaften, insbesondere Hochtemperatureigenschaften, wie Kriechbeständigkeit, wie derzeit eingesetzte Nickelbasissuperlegierungen der zweiten und dritten Generation aufweist, aber auf das Zulegieren des Elements Rhenium vollständig verzichtet. Darüber hinaus soll die Legierung wirtschaftlich und effizient herstellbar und insbesondere leicht gießbar sowie einkristallin oder gerichtet erstarrbar sein.

### TECHNISCHE LÖSUNG

Diese Aufgabe wird gelöst durch eine Legierung mit den Merkmalen des Anspruchs 1 und einen entsprechenden Gegenstand, insbesondere eine Komponente einer Gasturbine mit den Merkmalen des Anspruchs 8. Vorteilhafte Ausgestaltungen sind Gegenstand der abhängigen Ansprüche.

Die Erfindung geht aus von der Erkenntnis, dass Rhenium bei den Nickelbasissuperlegierungen insbesondere zur Mischkristallhärtung der γ-Matrix der Nickelbasissuperlegierungen beiträgt. Um Rhenium wirksam ersetzen zu können, muss deshalb ein Legierungsbestandteil vorhanden sein, welcher die Aufgabe der Mischkristallhärtung von Rhenium übernimmt. Die Erfindung setzt an diesem Punkt an und schlägt vor, dass Wolfram als effizienter Mischkristallhärter in der Legierung verwendet werden kann. Allerdings liegt Wolfram üblicherweise nicht nur in der γ-Matrix von Nickelbasissuperlegierungen vor, sondern auch in den ausgeschiedenen γ'-Phasen, die üblicherweise durch Ni₃Al oder Ni₃Ti bzw. Mischungen daraus gebildet sind. Hier setzt die Erfindung an, indem sie Nickelbasissuperlegierungen vorschlägt, bei denen unter vorgegebenen Randbedingungen die Legierungszusammensetzung so optimiert ist, dass der Wolframgehalt in der γ-Matrix größer ist als in den ausgeschiedenen γ'-Phasen.

Hierzu wird erfindungsgemäß vorgeschlagen, dass als Randbedingung eine chemische Zusammensetzung der Legierung mit einem Aluminiumgehalt von 11 bis 11,2 at.-%, Kobalt von 9,1 bis 9,3 at.-%, Chrom von 6 bis 6,2 at.-%, Molybdän von 0,85 bis 1,0 at.-%, Tantal von 3,3 bis 3,5 at.-%, Titan von 1,5 bis 1,7 at.-%, Wolfram von 2,8 bis 3 at.-% sowie dem Rest Nickel und unvermeidbare Verunreinigungen vorgegeben wird. Eine derartige Legierung soll weiterhin als Randbedingung eine Solidustemperatur von mehr als 1.320°C aufweisen und der Anteil der γ'-Phase soll im Bereich von 40 bis 50 Vol.-%, insbesondere bei 44 bis 46 Vol.-% bei einer Temperatur im Bereich von 1050°C von 1100°C liegen. Zusätzlich soll als Randbedingung festgelegt sein, dass die γ/γ'-Fehlpassung bei Temperaturen von 1050°C bis 1100°C im Bereich von -0,15 % bis -0,25 % beträgt. Die γ/γ'-Fehlpassung ist definiert als die normierte Differenz der Gitterkonstanten der beiden Phasen γ und γ' : $\frac{{a}_{γ ′} - {a}_{γ}}{1 / 2 * \left({a}_{γ ′}+{a}_{γ}\right)}$

Um nun die Legierung kriechbeständig auszugestalten, wird die Zusammensetzung so gewählt, dass der Anteil an Wolfram in der γ-Matrix größer ist als in der γ'-Phase. Eine Legierung mit einer derartigen Zusammensetzung mit einem entsprechend hohen Wolframgehalt in der γ-Matrix weist die erforderlichen mechanische Festigkeit bei hohen Temperaturen und insbesondere die erforderliche Kriechbeständigkeit auf. Zwar ist es auch denkbar den Wolframgehalt insgesamt zu erhöhen, so dass dadurch auch der Wolframgehalt in der γ-Matrix erhöht wird. Allerdings wird dadurch die Dichte der Legierung erhöht, so dass es vorteilhaft ist das Verhältnis des Wolframgehalts von Matrix zu γ'- Ausscheidungen entsprechend zu verbessern. Die Zusammensetzung der Legierung kann innerhalb der angegebenen Grenzen bzw. Randbedingungen variiert werden.

Nach einer Ausgestaltung der Erfindung kann die Legierungszusammensetzung so gewählt werden, dass bei einer Temperatur von 1050 °C bis 1100 °C der Wolframgehalt in der γ-Matrix ≥ 3,5 at.-% ist.

Vorzugsweise wird jedoch die chemische Zusammensetzung so gewählt, dass der Wolframgehalt in der γ-Matrix maximal ist.

Dies kann insbesondere dadurch erreicht werden, dass bei einem minimalen Aluminiumgehalt ein maximaler Tantalgehalt und ein mittlerer Titangehalt eingestellt wird. Es hat sich nämlich herausgestellt, dass insbesondere durch die Tantal- und Titangehalte sowie den Aluminiumgehalt die Konzentration von Wolfram in der γ-Matrix variiert werden kann.

Entsprechend können der Tantalgehalt und der Titangehalt zusammen auf einen Wert von ≥ 3 at.-%, vorzugsweise ≥ 4,5 at.-%, insbesondere ≥ 5 at.-% eingestellt werden.

Nach einer weiteren Ausgestaltung kann eine Nickelbasislegierung nach der vorliegenden Erfindung folgende chemische Zusammensetzung aufweisen: sowie Rest Nickel und unvermeidbare Verunreinigungen.

Ferner kann der Schwefelgehalt auf Werte von 2 ppm, insbesondere 1 ppm (parts per million) Schwefel und darunter begrenzt werden, um die mechanischen Eigenschaften weiter zu verbessern.

Mit der erfindungsgemäßen Legierung können insbesondere Gegenstände, wie Komponenten von Gasturbinen, vorzugsweise Turbinenschaufeln, und dergleichen hergestellt werden, die einkristallin oder gerichtet erstarrt ausgebildet sein können.

### KURZBESCHREIBUNG DER FIGUR

Die beigefügte Figur zeigt einen Larson - Miller - Plot zur Veranschaulichung der Kriechbeständigkeit der erfindungsgemäßen Legierung im Vergleich zu bekannten Legierungen und einer Vergleichslegierung.

### AUSFÜHRUNGSBEISPIEL

Gemäß der Erfindung wurde eine Legierung hergestellt, deren Zusammensetzung der nachfolgenden Tabelle entnommen werden kann (Legierung 3). Als Vergleichslegierungen wurden die Legierungen 1 und 2 gewählt, wobei die Legierung 1 im Wesentlichen in der chemischen Zusammensetzung derjenigen des Werkstoffs CMSX - 4 entspricht und die Legierung 2 eine Legierung mit einer ähnlichen Zusammensetzung wie der Werkstoff CMSX - 4 ist, jedoch um das Rhenium reduziert ist. Die Bestandteile der Legierungen sind in der Tabelle in Gewichtsprozent angegeben.

| Legierung | Al | Co | Cr | Mo | Ta | Ti | W | Re | Hf | Ni |
|---|---|---|---|---|---|---|---|---|---|---|
| Legierung 1 | 5,6 | 9,0 | 6,5 | 0,6 | 6,5 | 1,0 | 6,0 | 3,0 | 0,1 | Rest |
| Legierung 2 | 6,1 | 8,9 | 5,3 | 1,0 | 6,7 | 0,0 | 6,2 | 0,0 | 0,0 | Rest |
| Legierung 3 | 4,8 | 8,6 | 5 | 1,4 | 10,1 | 1,3 | 8,8 | 0,0 | 0,0 | Rest |

Wie sich aus der beigefügten Figur ergibt, die einen sogenannten harson - Miller - Plot zeigt, weist die erfindungsgemäße Legierung 3 eine ähnliche Kriechbeständigkeit auf, wie die Legierung 1, die einer Nickelbasissuperlegierung der zweiten Generation entspricht. Demgegenüber weist die Legierung 2 eine sehr viel geringere Kriechbeständigkeit auf, was durch den fehlenden Rheniumanteil und die fehlende Optimierung der Legierungszusammensetzung gemäß der vorliegenden Erfindung begründet ist. Damit wird deutlich, dass durch die erfindungsgemäße Lehre Nickelbasissuperlegierungen bereitgestellt werden können, die auf das schwer verfügbare Element Rhenium verzichten können, aber gleichwohl mechanische Hochtemperatureigenschaften, wie beispielsweise eine entsprechende Kriechbeständigkeit, bereitstellen können, wie bekannte rheniumhaltige Legierungen.

Obwohl die vorliegende Erfindung anhand des Ausführungsbeispiels detailliert beschrieben worden ist, ist für den Fachmann selbstverständlich, dass die Erfindung nicht auf dieses Ausführungsbeispiel beschränkt ist, sondern dass vielmehr Abwandlungen in der Weise möglich sind, dass einzelne Merkmale weggelassen oder Merkmale andersartig kombiniert werden können, solange der Schutzbereich der beigefügten Ansprüche nicht verlassen wird. Die vorliegende Offenbarung offenbart sämtliche Kombinationen aller vorgestellter Einzelmerkmale.

## Patentansprüche

1. Nickelbasislegierung, die frei von Rhenium ist und eine Solidustemperatur von mehr als 1320°C aufweist, wobei Ausscheidungen einer γ'-Phase in einer γ-Matrix mit einem Anteil von 40 bis 50 Vol.% bei Temperaturen von 1050°C bis 1100°C vorliegen und die γ/γ'-Fehlpassung bei Temperaturen von 1050°C bis 1100°C im Bereich von -0,15 % bis -0,25 % beträgt und die chemische Zusammensetzung aufweist:
Aluminium von 11 bis 11,2 at.-%,
Kobalt von 9,1 bis 9,3 at.-%,
Chrom von 6 bis 6,2 at.-%,
Molybdän von 0,85 bis 1,0 at.-%,
Tantal von 3,3 bis 3,5 at.-%,
Titan von 1,5 bis 1,7 at.-%,
Wolfram von 2,8 bis 3 at.-% sowie
Rest Nickel und unvermeidbare Verunreinigungen, wobei
der Wolframgehalt in der γ-Matrix größer ist als in den ausgeschiedenen γ'-Phasen.

2. Nickelbasislegierung nach Anspruch 1,
**dadurch gekennzeichnet, dass**
der Wolframgehalt in der γ-Matrix bei einer Temperatur von 1100 °C größer als 3,5 at.-% ist.

3. Nickelbasislegierung nach Anspruch 1 oder 2,
**dadurch gekennzeichnet, dass**
der Wolframgehalt in der γ-Matrix in Abhängigkeit der übrigen Legierungsbestandteile maximal ist.

4. Nickelbasislegierung nach einem der vorhergehenden Ansprüche,
**dadurch gekennzeichnet, dass**
der Wolframgehalt und der Molybdängehalt in der γ-Matrix zusammen mehr als 5 at.-% betragen.

5. Nickelbasislegierung nach einem der vorhergehenden Ansprüche,
**dadurch gekennzeichnet, dass**
bei einem minimalen Aluminiumgehalt ein maximaler Tantalgehalt und ein mittlerer Titangehalt eingestellt ist.

6. Nickelbasislegierung nach einem der vorhergehenden Ansprüche,
**dadurch gekennzeichnet, dass**
der Tantalgehalt und der Titangehalt zusammen größer oder gleich 3 at.-%, vorzugsweise 4,5 at.-%, insbesondere größer oder gleich 5 at.-% ist.

7. Nickelbasislegierung nach einem der vorhergehenden Ansprüche,
**dadurch gekennzeichnet, dass**
der Schwefelgehalt kleiner oder gleich 2 ppm, vorzugsweise kleiner oder gleich 1 ppm ist.

8. Gegenstand aus einer Nickelbasislegierung nach einem der vorhergehenden Ansprüche.

9. Gegenstand nach Anspruch 8,
**dadurch gekennzeichnet, dass**
der Gegenstand einkristallin oder gerichtet erstarrt ist.

10. Gegenstand nach Anspruch 8 oder 9,
**dadurch gekennzeichnet, dass**
der Gegenstand eine Komponente, insbesondere eine Turbinenschaufel einer Gasturbine oder eines Flugtriebwerks ist.

## Claims

1. A nickel-based alloy, which is free of rhenium and has a solidus temperature of greater than 1320°C, wherein precipitations of a γ' phrase are present in a γ matrix with a proportion of 40 to 50 vol.-% at temperatures of 1050°C to 1100°C and the γ/γ' incompatibility at temperatures of 1 050°C to 1100°C is in the range from -0.15% to -0.25% and the chemical composition comprises:
aluminum of 11 to 11.2 at.-%,
cobalt of 9.1 to 9.3 at.-%,
chromium of 6 to 6.2 at.-%,
molybdenum of 0.85 to 1.0 at.-%,
tantalum of 3.3 to 3.5 at.-%,
titanium of 1.5 to 1.7 at.-%,
tungsten or 2.8 to 3 at.-%, and
the remainder nickel and unavoidable impurities, wherein the tungsten content in the γ matrix is greater than in the precipitated γ' phases.

2. The nickel-based alloy according to Claim 1,
**characterized in that** the tungsten content in the γ matrix at a temperature of 110°C is greater than 3.5 at.-%.

3. The nickel-based alloy according to Claim 1 or 2,
**characterized in that** the tungsten content in the γ matrix is maximum as a function of the remaining alloy components.

4. The nickel-based alloy according to any one of the preceding claims,
**characterized in that** the tungsten content and the molybdenum content in the γ matrix are together more than 5 at.-%.

5. The nickel-based alloy according to any one of the preceding claims,
**characterized in that**, in the case of a minimal aluminum content, a maximum tantalum content and a moderate titanium content are set.

6. The nickel-based alloy according to any one of the preceding claims,
**characterized in that** the tantalum content and the titanium content are together greater than or equal to 3 at.-%, preferably 4.5 at.-%, in particular greater than or equal to 5 at. -%.

7. The nickel-based alloy according to any one of the preceding claims,
**characterized in that** the sulfur content is less than or equal to 2 ppm, preferably less than or equal to 1 ppm.

8. An object made of a nickel-based alloy according to any one of the preceding claims.

9. The object according to Claim 8,
**characterized in that** the object is monocrystalline or directionally solidified.

10. The object according to Claim 8 or 9,
**characterized in that** the object is a component, in particular a turbine blade of a gas turbine or an aircraft engine.

## Revendications

1. Alliage à base de Nickel, qui est exempt de rhénium et présente une température de solidus de plus de 1320 °C, dans lequel des précipitations d'une phase γ' dans une matrice γ se présentent en fraction de 40 à 50 % en volume à des températures de 1050 °C à 1100 °C et l'ajustement erroné de γ/γ' à des températures de 1050 °C à 1100 °C se situe dans la plage de -0,15 % à -0,25 % et la composition chimique présente :
de l'aluminium à raison de 11 à 11,2 % atomique,
du cobalt à raison de 9,1 à 9,3 % atomique,
du chrome à raison de 6 à 6,2 % atomique,
du molybdène à raison de 0,85 à 1,0 % atomique,
du tantale à raison de 3,3 à 3,5 % atomique,
du titane à raison de 1,5 à 1,7 % atomique,
du tungstène à raison de 2,8 à 3 % atomique, ainsi que
du nickel pour le restant et des impuretés inévitables, dans lequel :
la teneur en tungstène dans la matrice γ est supérieure à celle des phases γ' précipitées.

2. Alliage à base de nickel selon la revendication 1,
**caractérisé en ce que**
la teneur en tungstène dans la matrice γ à une température de 1100 °C est supérieure à 3,5 % atomique.

3. Alliage à base de nickel selon la revendication 1 ou 2,
**caractérisé en ce que**
la teneur en tungstène dans la matrice γ est maximale en fonction des autres composants d'alliage.

4. Alliage à base de nickel selon l'une quelconque des revendications précédentes,
**caractérisé en ce que**
la teneur en tungstène et la teneur en molybdène dans la matrice γ constituent conjointement plus de 5 % atomique.

5. Alliage à base de nickel selon l'une quelconque des revendications précédentes,
**caractérisé en ce que**
à une teneur en aluminium minimale, une teneur en tantale maximale et une teneur en titane moyenne sont réglées.

6. Alliage à base de nickel selon l'une quelconque des revendications précédentes,
**caractérisé en ce que**
la teneur en tantale et la teneur en titane sont conjointement supérieures ou égales à 3 % atomique, de préférence à 4,5 % atomique, en particulier supérieures ou égales à 5 % atomique.

7. Alliage à base de nickel selon l'une quelconque des revendications précédentes,
**caractérisé en ce que**
la teneur en soufre est inférieure ou égale à 2 ppm, de préférence inférieure ou égale à 1 ppm.

8. Objet constitué d'un alliage à base de nickel selon l'une quelconque des revendications précédentes.

9. Objet selon la revendication 8,
**caractérisé en ce que**
l'objet est solidifié en mode monocristallin ou de manière dirigée.

10. Objet selon la revendication 8 ou 9,
**caractérisé en ce que**
l'objet est un composant, en particulier une pale d'une turbine à gaz ou d'un groupe motopropulseur.
